# FASCICULE DE BREVET EUROPEEN

(11) **EP 3 175 006 B1**
(45) Date de publication et mention de la délivrance du brevet: **06.03.2019**
(21) Numéro de dépôt: 15753989.1
(22) Date de dépôt: 29.07.2015
(51) Int. Cl.: C21D 9/46, C21D 8/02, C22C 38/02, C22C 38/04, C22C 38/06, C23C 2/06, C23C 2/12, C23C 2/28, C23C 2/40, C21D 1/06, C21D 1/18, C21D 1/673, C21D 8/00, C21D 9/00, C22C 38/00

(54) **PROCÉDÉ DE FABRICATION DE TÔLES D'ACIER POUR DURCISSEMENT SOUS PRESSE, ET PIÈCES OBTENUES PAR CE PROCÉDÉ**
VERFAHREN ZUR HERSTELLUNG VON STAHLBLECHEN ZUM PRESSHÄRTEN UND MITTELS DIESES VERFAHRENS ERHALTENE TEILE
PROCESS FOR MANUFACTURING STEEL SHEETS FOR PRESS HARDENING AND PARTS OBTAINED BY MEANS OF THIS PROCESS

(30) Priorité: 30.07.2014 WO PCT/IB2014/001428
(43) Date de publication de la demande: 07.06.2017
(73) Titulaire: ArcelorMittal, 1160 Luxembourg (LU)
(72) Inventeur: COBO, Sebastian, F-57130 Ancy-sur-Moselle (FR); PUERTA VELASQUEZ, Juan David, F-57950 Montigny-Lès-Metz (FR); BEAUVAIS, Martin, F-57535 Marange Silvange (FR); VINCI, Catherine, Ca-Montréal, QC H3S 1T7 (CA)
(74) Mandataire: Lavoix
(86) Numéro de dépôt international: PCT/IB2015/001273
(87) Numéro de publication internationale: WO 2016/016707

(56) Documents cités:
- EP-A1- 1 749 895
- EP-A1- 1 767 659
- WO-A1-2012/127125
- WO-A1-2012/153008
- WO-A1-2012/153016

## Description

L'invention concerne un procédé de fabrication de tôles d'acier destinées à obtenir des pièces à très haute résistance mécanique après durcissement sous presse. On sait que le durcissement par trempe sous presse (ou « press hardening ») consiste à chauffer des flans d'acier à une température suffisante pour obtenir une transformation austénitique, puis à emboutir à chaud les flans en les maintenant au sein de l'outillage de la presse de façon à obtenir des microstructures de trempe. Selon une variante du procédé, un pré-emboutissage à froid peut être effectué préalablement sur les flans avant chauffage et durcissement sous presse. Ces flans peuvent être pré-revêtus, par exemple d'alliage d'aluminium ou de zinc. Dans ce cas, lors du chauffage en four, le pré-revêtement s'allie par diffusion avec le substrat d'acier pour former un composé assurant une protection de la surface de la pièce contre la décarburation et la formation de calamine. Ce composé est apte à la mise en forme à chaud.

Les pièces ainsi obtenues sont notamment utilisées comme éléments de structure dans les véhicules automobiles pour assurer des fonctions d'anti-intrusion ou d'absorption d'énergie. On citera ainsi par exemple à titre d'application les traverses de pare-choc, renforts de portière ou de pied milieu ou les longerons. De telles pièces durcies sous presse peuvent être aussi utilisées par exemple pour la fabrication d'outils ou de pièces de machines agricoles.

Selon la composition de l'acier et la vitesse de refroidissement obtenue dans la presse, la résistance mécanique peut atteindre un niveau plus ou moins élevé. Ainsi, la publication EP2 137 327 divulgue une composition d'acier contenant: 0,040%<C<0,100%, 0,80%<Mn<2,00%, Si<0,30%, S<0,005%, P<0,030%, 0,010%≤Al≤0,070%, 0,015%<Nb<0,100%, 0,030%≤Ti≤0,080%, N<0,009%, Cu, Ni, Mo<0,100%, Ca<0,006%, qui permet d'obtenir une résistance mécanique en traction Rm après durcissement sous presse supérieure à 500 MPa.

L'obtention de niveaux de résistance plus élevés est divulguée par la publication FR2780984 : une tôle d'acier contenant 0,15%<C<0,5%, 0,5% <Mn<3%, 0,1%<Si<0,5%, 0,01%<Cr<1%, Ti<0,2%, Al et P<0,1%, S<0,05%, 0,0005%<B<0,08%, permet d'obtenir une résistance Rm supérieure à 1000, voire 1500 MPa.

Autres types de tôles d'acier sont divulguées par les publications EP 1 767 659 A1 et EP 1 749 895 A1.

De tels niveaux de résistance sont satisfaisants pour de nombreuses applications. Cependant, les exigences de réduction de la consommation d'énergie des véhicules automobiles poussent à rechercher un allègement des véhicules encore accru grâce à l'utilisation de pièces dont le niveau de résistance mécanique serait encore plus élevé, c'est-à-dire dont la résistance Rₘ serait supérieure à 1800 MPa. Comme certaines pièces sont peintes et subissent un cycle de cuisson de la peinture, cette valeur devrait être atteinte avec ou sans traitement thermique de cuisson.

Or un tel niveau de résistance est généralement associé à une microstructure totalement ou très majoritairement martensitique. Il est connu que ce type de microstructure présente une moindre résistance à la fissuration différée : après durcissement à la presse, les pièces fabriquées peuvent être en effet susceptibles de fissurer ou de rompre après un certain délai, sous la conjonction de trois facteurs :
- une microstructure majoritairement martensitique
- une quantité d'hydrogène diffusible suffisante. Celui-ci peut être introduit lors du chauffage des flans en four avant l'étape d'emboutissage à chaud et de durcissement sous presse : en effet, la vapeur d'eau présente dans le four peut se décomposer et être adsorbée à la surface du flan.
- la présence de contraintes, appliquées ou résiduelles, d'un niveau suffisant.

Afin de résoudre le problème de la fissuration différée, il a été proposé de contrôler de manière rigoureuse l'atmosphère des fours de réchauffage et les conditions de découpe des flans de façon à minimiser le niveau de contraintes. Il a également été proposé d'effectuer des post-traitements thermiques sur les pièces embouties à chaud, de façon à réaliser un dégazage de l'hydrogène. Ces opérations sont cependant contraignantes pour l'industrie qui souhaite disposer d'un matériau lui permettant d'éviter ce risque et de s'affranchir de ces contraintes et de ces coûts supplémentaires.

Il a également été proposé de déposer à la surface de la tôle d'acier des revêtements spécifiques permettant de diminuer l'adsorption l'hydrogène. On recherche cependant un procédé plus simple permettant d'offrir une résistance à la fissuration différée équivalente.

On recherche donc un procédé de fabrication de pièces qui permettrait d'obtenir simultanément une très haute résistance mécanique Rm, et une résistance élevée à la fissuration différée après durcissement sous presse, objectifs a priori difficiles à concilier.

D'autre part, on sait que des compositions d'acier plus riches en éléments trempants et/ou durcissants (C, Mn, Cr, Mo...) conduisent à l'obtention de tôles laminées à chaud avec une dureté plus élevée. Or cette augmentation de dureté est un frein à l'obtention de tôles laminées à froid dans une large gamme d'épaisseur, compte tenu de la puissance limitée de certains laminoirs à froid. Un niveau trop élevé de résistance au stade de la tôle laminée à chaud ne permet donc pas d'obtenir des tôles laminées à froid de très fine épaisseur. On recherche donc un procédé permettant de disposer d'une large gamme d'épaisseur en tôle laminée à froid.

Par ailleurs, la présence d'éléments trempants et/ou durcissants en plus grande quantité, peut avoir des conséquences lors du traitement thermomécanique de fabrication puisqu'une variation éventuelle de certains paramètres (température de fin de laminage, température de bobinage, variation de vitesse de refroidissement dans le sens de la largeur de la bande laminée) peut conduire à une variation des propriétés mécaniques au sein de la tôle. On recherche donc une composition d'acier peu sensible à une variation de certains paramètres de fabrication, de façon à fabriquer une tôle présentant une bonne homogénéité de propriétés mécaniques.

On recherche également une composition d'acier pouvant être revêtue aisément, notamment au trempé, de façon à ce que la tôle puisse être disponible sous différentes formes : non revêtue, ou revêtue d'alliage d'aluminium ou d'alliage de zinc, selon le souhait de l'utilisateur final.

On recherche également un procédé permettant de disposer d'une tôle qui présenterait une bonne aptitude à la découpe mécanique lors de l'étape permettant d'obtenir des flans destinés au durcissement sous presse, c'est-à-dire dont la résistance mécanique ne serait pas trop élevée à ce stade, afin d'éviter une dégradation des outils de découpes ou de poinçonnage.

La présente invention a pour but de résoudre l'ensemble des problèmes évoqués ci-dessus au moyen d'un procédé de fabrication économique.

De façon surprenante, les inventeurs ont mis en évidence que ces problèmes étaient résolus en approvisionnant une tôle de la composition détaillée ci-dessous, cette tôle présentant en outre la caractéristique de présenter un enrichissement spécifique en nickel au voisinage de sa surface.

Dans ce but, l'invention a pour objet une tôle d'acier laminée, pour durcissement sous presse, dont la composition chimique consiste en, les teneurs étant exprimées en poids : 0,24%≤C≤0,38%, 0,40%≤Mn≤3%, 0,10% ≤Si≤0,70%, 0,015%≤Al≤0,070%, 0%≤Cr≤2%, 0,25%≤Ni≤2%, 0,015% ≤Ti≤ 0,10%, 0%≤Nb≤0,060%, 0,0005%≤B≤0,0040%, 0,003%≤N≤0,010%, 0,0001 %≤S≤0,005%, 0,0001%≤P≤0,025%, étant entendu que les teneurs en titane et en azote satisfont à :Ti/N >3,42, et que les teneurs en carbone, manganèse, chrome et silicium satisfont à : $2.6 ⁢ C + \frac{Mn}{5.3} + \frac{Cr}{13} + \frac{Si}{15} \geq 1,1 ⁢ % ,$ la composition chimique comprenant optionnellement un ou plusieurs des éléments suivants: 0,05% ≤ Mo ≤ 0,65%, 0,001% ≤ W ≤ 0,30%%, 0,0005 % ≤ Ca ≤ 0,005%, le reste étant constitué de fer et d'impuretés inévitables provenant de l'élaboration, la tôle contenant une teneur en nickel Ni_{surf} en tout point de l'acier au voisinage de la surface de ladite tôle sur une profondeur Δ, telle que :Ni_{surf} > Niₙₒₘ, Niₙₒₘ désignant la teneur nominale en nickel de l'acier, et telle que, Niₘₐₓ désignant la teneur maximale en nickel au sein de $Δ : \frac{\left({Ni}_{max}+{Ni}_{nom}\right)}{2} x \left(Δ\right) \geq 0,6 ,$ et telle que : $\frac{\left({Ni}_{max}+{Ni}_{nom}\right)}{Δ} \geq 0,01 ,$ la profondeur Δ étant exprimée en micromètres, les teneurs Niₘₐₓ et Niₙₒₘ étant exprimées en pourcentages en poids.

Selon un premier mode, la composition de la tôle comprend, en poids : 0,32% ≤ C ≤ 0,36%, 0,40% ≤ Mn ≤ 0,80%, 0,05% ≤ Cr ≤ 1,20%.

Selon un second mode, la composition de la tôle comprend, en poids : 0,24% ≤ C ≤ 0,28%, 1,50% ≤ Mn ≤ 3%.

La teneur en silicium de la tôle est préférentiellement telle que: 0,50 %≤ Si ≤ 0,60%.

Selon un mode particulier, la composition comprend, en poids : 0,30% ≤ Cr ≤ 0,50%.

A titre préférentiel, la composition de la tôle comprend, en poids : 0,30 % ≤ Ni ≤ 1,20%, et très préférentiellement : 0,30 % ≤ Ni ≤ 0,50%.

La teneur en titane est préférentiellement telle que : 0,020 % ≤ Ti.

La composition de la tôle comprend avantageusement : 0,020 % ≤ Ti ≤ 0,040%.

Selon un mode préféré, la composition comprend, en poids : 0,15 % ≤ Mo ≤ 0,25%.

La composition comprend, en poids, préférentiellement : 0,010%≤ Nb ≤ 0,060%, et très préférentiellement : 0,030 % ≤ Nb ≤ 0,050%.

Selon un mode particulier, la composition comprend, en poids : 0,50%≤ Mn ≤ 0,70%.

Avantageusement, la microstructure de la tôle d'acier est ferrito-perlitique. Selon un mode préférentiel, la tôle d'acier est une tôle laminée à chaud.

A titre préféré, la tôle est une tôle laminée à froid et recuite.

Selon un mode particulier, la tôle d'acier est pré-revêtue d'une couche métallique d'aluminium ou d'alliage d'aluminium ou à base d'aluminium. Selon un autre mode particulier, la tôle d'acier est pré-revêtue d'une couche métallique de zinc ou d'alliage de zinc ou à base de zinc.

Selon un autre mode, la tôle d'acier est pré-revêtue d'une couche ou de plusieurs couches d'alliages intermétalliques contenant de l'aluminium et du fer, et éventuellement du silicium, le pré-revêtement ne contenant pas d'aluminium libre, de phase *τ*₅ du type Fe₃Si₂Al₁₂, et *τ*₆ du type Fe₂Si₂Al₉. L'invention a également pour objet une pièce obtenue par durcissement sous presse d'une tôle d'acier de composition selon l'un quelconque des modes ci-dessus, de structure martensitique ou martensito-bainitique.

A titre préféré, la pièce durcie sous presse contient une teneur nominale en nickel Niₙₒₘ, et est caractérisée en ce que la teneur en nickel Ni_{surf} dans l'acier au voisinage de la surface est supérieure à Niₙₒₘ sur une profondeur Δ, et en ce que, Niₘₐₓ désignant la teneur maximale en nickel au sein de Δ $\frac{\left({Ni}_{max}+{Ni}_{nom}\right)}{2} x \left(Δ\right) \geq 0,6 ,$ et en ce que : $\frac{\left({Ni}_{max}+{Ni}_{nom}\right)}{Δ} \geq 0,01 ,$ la profondeur Δ étant exprimée en micromètres, les teneurs Niₘₐₓ et Niₙₒₘ étant exprimées en pourcentages en poids.

La pièce durcie sous presse possède avantageusement une résistance mécanique Rm supérieure ou égale à 1800 MPa.

Selon un mode préférentiel, la pièce durcie sous presse est revêtue d'un alliage d'aluminium ou à base d'aluminium, ou d'un alliage de zinc ou à base de zinc résultant de la diffusion entre le substrat d'acier et le pré-revêtement, lors du traitement thermique de durcissement sous presse.

L'invention a également pour objet un procédé de fabrication d'une tôle d'acier laminée à chaud, comportant les étapes successives selon lesquelles on coule un demi-produit de composition chimique selon l'un des modes présentés ci-dessus, puis on le réchauffe à une température comprise entre 1250 et 1300°C pendant une durée de maintien à cette température comprise entre 20 et 45 minutes. On lamine à chaud le-demi produit jusqu'à une température de fin de laminage TFL comprise entre 825 et 950 °C, pour obtenir une tôle laminée à chaud, puis on bobine la tôle laminée à chaud à une température comprise entre 500 et 750°C, pour obtenir une laminée à chaud et bobinée, puis on décape la couche d'oxyde formée lors des étapes précédentes.

L'invention a également pour objet un procédé de fabrication d'une tôle laminée à froid et recuite, caractérisée en ce qu'elle comporte les étapes successives selon lesquelles on approvisionne une tôle laminée à chaud, bobinée et décapée, fabriquée par le procédé décrit ci-dessus puis on lamine à froid cette tôle laminée à chaud, bobinée et décapée, pour obtenir une tôle laminée à froid. On recuit ensuite cette tôle laminée à froid à une température comprise entre 740 et 820°C pour obtenir une tôle laminée à froid et recuite. Selon un mode avantageux, on approvisionne une tôle laminée fabriquée selon l'un des procédés ci-dessus, puis on effectue un pré-revêtement en continu au trempé, le pré-revêtement étant de l'aluminium ou un alliage d'aluminium ou à base d'aluminium, ou du zinc ou un alliage de zinc ou à base de zinc.

Avantageusement, l'invention a également pour objet un procédé de fabrication d'une tôle pré-revêtue et pré-alliée, selon lequel on approvisionne une tôle laminée selon l'un des procédés ci-dessus, puis on effectue un pré-revêtement en continu au trempé d'un alliage d'aluminium ou à base d'aluminium, puis on effectue un pré-traitement thermique de la tôle pré-revêtue à une température θ₁ comprise entre 620 et 680°C pendant une durée de maintien t₁ comprise entre 6 et 15 heures, de façon à ce que le pré-revêtement ne contienne plus d'aluminium libre, de phase *τ*₅ du type Fe₃Si₂Al₁₂, et *τ*₆ du type Fe₂Si₂Al₉, et de façon à ne pas provoquer de transformation austénitique dans le substrat d'acier, le pré-traitement étant réalisé en four sous atmosphère d'hydrogène et d'azote.

L'invention a également pour objet un procédé de fabrication, d'une pièce durcie sous presse, comportant les étapes successives selon lesquelles on approvisionne une tôle fabriquée par un procédé selon l'un quelconque des modes ci-dessus, puis on découpe ladite tôle pour obtenir un flan, puis on effectue optionnellement une étape de déformation par emboutissage à froid du flan. On chauffe le flan à une température comprise entre 810 et 950°C pour obtenir une structure totalement austénitique dans l'acier puis on transfère le flan au sein d'une presse. On emboutit à chaud le flan pour obtenir une pièce, puis on maintient celle-ci au sein de la presse pour obtenir un durcissement par transformation martensitique de la structure austénitique.

L'invention a également pour objet l'utilisation d'une pièce durcie sous presse comportant les caractéristiques exposées ci-dessus, ou fabriquée selon le procédé exposé ci-dessus, pour la fabrication de pièces de structure ou de renfort pour véhicules automobiles.

D'autres caractéristiques et avantages de l'invention apparaîtront au cours de la description ci-dessous donnée à titre d'exemple et faite en référence aux figures jointes suivantes :
La figure 1 présente schématiquement la variation de la teneur en nickel au voisinage de la surface de tôles ou de pièces durcies sous presse, et illustre certains paramètres définissant l'invention : Niₘₐₓ, Ni_{surf}, Niₙₒₘ, Δ.
La figure 2 présente la résistance mécanique de pièces embouties à chaud et durcies sous presse, en fonction d'un paramètre combinant les teneurs en C, Mn, Cr et Si, des tôles.
La figure 3 présente la teneur en hydrogène diffusible, mesurée sur pièces embouties à chaud et durcies sous presse, en fonction d'un paramètre exprimant la teneur globale en nickel au voisinage de la surface des tôles.
La figure 4 présente la teneur en hydrogène diffusible mesurée sur pièces embouties à chaud et durcies sous presse, en fonction de l'intensité d'enrichissement en nickel dans la couche superficielle des tôles.
La figure 5 présente la variation de la teneur en nickel au voisinage de la surface de tôles de différentes compositions.
La figure 6 présente la variation de la teneur en nickel au voisinage de la surface de tôles de composition identique, ayant subi deux modes de préparation de la surface avant durcissement sous presse.
La figure 7 présente la variation de la teneur en hydrogène diffusible en fonction de l'intensité d'enrichissement en nickel dans la couche superficielle, pour des tôles ayant subi deux modes de préparation de la surface avant durcissement sous presse.
Les figures 8 et 9 présentent les structures de tôles laminées à chaud selon l'invention.

L'épaisseur de la tôle d'acier mise en oeuvre dans le procédé selon l'invention est comprise préférentiellement entre 0,5 et 4 mm, gamme d'épaisseur utilisée notamment dans la fabrication de pièces structurales ou de renfort pour l'industrie automobile. Celle-ci peut être obtenue par laminage à chaud ou faire l'objet d'un laminage à froid ultérieur et d'un recuit. Cette gamme d'épaisseur est adaptée aux outils industriels de durcissement sous presse, en particulier aux presses d'emboutissage à chaud.

Avantageusement, l'acier contient les éléments suivants, la composition étant exprimée en poids :
- une teneur en carbone comprise entre 0,24 et 0,38%. Cet élément joue un grand rôle sur la trempabilité et sur la résistance mécanique obtenue après le refroidissement qui suit le traitement d'austénitisation. Au-dessous d'une teneur de 0,24% en poids, le niveau de résistance mécanique de 1800 MPa ne peut pas être atteint après durcissement par trempe sous presse, sans addition supplémentaire d'éléments coûteux. Au-delà d'une teneur de 0,38% en poids, le risque de fissuration différée est accru, et la température de transition ductile/fragile, mesurée à partir d'essais de flexion entaillée de type Charpy, devient supérieure à -40°C, ce qui traduit d'une diminution trop importante de la ténacité.

Une teneur en carbone comprise entre 0,32 et 0,36% en poids, permet d'obtenir les propriétés visées de façon stable, maintenant la soudabilité à un niveau satisfaisant et limitant les coûts de production.

L'aptitude au soudage par points est particulièrement bonne lorsque la teneur en carbone est comprise entre 0,24 et 0,28%.

Comme on le verra plus loin, la teneur en carbone doit être également définie en conjonction avec les teneurs en manganèse, chrome et silicium.
- outre son rôle de désoxydant, le manganèse joue un rôle sur la trempabilité : sa teneur doit être supérieure à 0,40% en poids pour obtenir une température Ms de début de transformation (austénite → martensite) lors du refroidissement sous presse, suffisamment basse, ce qui permet d'accroître la résistance Rm. La limitation de la teneur en manganèse à 3% permet d'obtenir une résistance accrue à la fissuration différée. En effet, le manganèse ségrège aux joints de grains austénitiques et accroît le risque de rupture intergranulaire en présence d'hydrogène. D'autre part, comme on l'expliquera plus loin, la résistance à la fissuration différée provient notamment de la présence d'une couche superficielle enrichie en nickel. Sans vouloir être lié par une théorie, on pense que lorsque la teneur en manganèse est excessive, il se forme une couche d'oxydes épaisse lors du réchauffage des brames, si bien que le nickel n'a pas le temps de diffuser suffisamment pour se situer sous cette couche d'oxydes de fer et de manganèse.

La teneur en manganèse est définie préférentiellement conjointement avec la teneur en carbone, éventuellement en chrome :
- lorsque la teneur en carbone est comprise entre 0,32 et 0,36% en poids, une teneur en Mn comprise entre 0,40 et 0,80% et une teneur en chrome comprise entre 0,05 et 1,20%, permettent d'obtenir simultanément une excellente résistance à la fissuration différée grâce à la présence d'une couche superficielle enrichie en nickel particulièrement efficace, et une très bonne aptitude au découpage mécanique des tôles. La teneur en Mn est idéalement comprise entre 0,50 et 0,70% pour concilier l'obtention d'une résistance mécanique élevée et d'une résistance à la fissuration différée.
- lorsque la teneur en carbone est carbone est comprise entre 0,24 et 0,28%, en association avec une teneur en manganèse comprise entre 1,50 et 3%, l'aptitude au soudage par points est particulièrement bonne.

Ces gammes de composition permettent d'obtenir une température Mₛ de début de transformation au refroidissement (austénite→martensite) comprise entre 320 et 370°C environ, ce qui permet de garantir que les pièces durcies à chaud présentent une résistance suffisamment élevée.
- la teneur en silicium de l'acier doit être comprise entre 0,10 et 0,70 % en poids : une teneur en silicium supérieure à 0,10% permet d'obtenir un durcissement supplémentaire et contribue à la désoxydation de l'acier liquide. Sa teneur doit être cependant limitée à 0,70% pour éviter la formation excessive d'oxydes superficiels lors des étapes de réchauffage et/ou de recuit, et pour ne pas nuire à la revêtabilité au trempé.

La teneur en silicium est préférentiellement supérieure à 0,50% afin d'éviter un adoucissement de la martensite fraiche, qui peut intervenir lorsque la pièce est maintenue dans l'outillage de la presse après la transformation martensitique. La teneur en silicium est préférentiellement inférieure à 0,60% de façon à ce que la température de transformation au chauffage Ac3 (ferrite+perlite → austénite) ne soit pas trop élevée. Dans le cas contraire, ceci oblige à réchauffer les flans avant emboutissage à chaud à plus haute température, ce qui nuit à la productivité du procédé.
- en quantité supérieure ou égale à 0,015%, l'aluminium est un élément favorisant la désoxydation dans le métal liquide lors de l'élaboration, et la précipitation de l'azote. Lorsque sa teneur est supérieure à 0,070% il peut se former des aluminates grossiers lors de l'élaboration qui tendent à diminuer la ductilité. De façon optimale, sa teneur est comprise entre 0,020 et 0,060%. - le chrome augmente la trempabilité et contribue à l'obtention de Rm au niveau souhaité après le durcissement sous presse. Au delà d'une teneur égale à 2% en poids, l'effet du chrome sur l'homogénéité des propriétés mécaniques dans la pièce durcie sous presse est saturé. En quantité préférentiellement comprise entre 0,05 et 1,20%, cet élément contribue à l'augmentation de la résistance. Préférentiellement, une addition de chrome comprise entre 0,30 et 0,50% permet d'obtenir les effets recherchés sur la résistance mécanique et la fissuration différée, en limitant les coûts d'addition Lorsque la teneur en manganèse est suffisante, c'est-à-dire comprise entre 1,50% et 3%Mn, on considère que l'addition de chrome est optionnelle, la trempabilité obtenue grâce au manganèse, étant considéré comme suffisante.

Outre les conditions sur chacun des éléments C, Mn, Cr, Si définies ci-dessus, les inventeurs ont mis en évidence que ces éléments devaient être spécifiés de façon conjointe : en effet, la figure 2 illustre la résistance mécanique de flans durcis sous presse, pour différentes compositions d'acier avec des teneurs variables en carbone (entre 0,22 et 0,36%), en manganèse (entre 0,4 et 2,6%), en chrome (entre 0 et 1,3%) et en silicium (entre 0,1 et 0,72%), en fonction du paramètre ${P}_{1} = 2.6 ⁢ C + \frac{Mn}{5.3} + \frac{Cr}{13} + \frac{Si}{15}$

Les données illustrées à la figure 2 sont relatives à des flans chauffés dans le domaine austénitique à une température de 850 ou 900°C maintenus à cette température pendant 150s, puis emboutis à chaud et trempés par maintien dans l'outillage. Dans tous les cas, la structure des pièces obtenues après emboutissage à chaud, est entièrement martensitique. La droite 1 désigne l'enveloppe inférieure des résultats de résistance mécanique. En dépit de la dispersion due à la variété des compositions étudiées, il apparaît qu'une valeur minimale de 1800 MPa est obtenue lorsque le paramètre P₁ est supérieur à 1,1%. Lorsque cette condition est remplie, la température de transformation Ms lors du refroidissement sous presse est inférieure à 365°C. Dans ces conditions, la fraction de martensite autorevenue, sous l'effet du maintien dans l'outillage de presse, est extrêmement limitée, de telle sorte que la quantité très élevée de martensite non revenue permet d'obtenir une valeur élevée de résistance mécanique.
- Le titane a une forte affinité pour l'azote. Compte tenu de la teneur en azote des aciers de l'invention, la teneur en titane doit être supérieure ou égale à 0,015% de façon à obtenir une précipitation effective. En quantité supérieure à 0,020% en poids, le titane protège le bore de façon à ce que cet élément se trouve sous forme libre pour jouer son plein effet sur la trempabilité. Sa teneur doit être supérieure à 3,42N, cette quantité étant définie par la stoechiométrie de la précipitation TiN, de façon à éviter la présence d'azote libre. Au-delà de 0,10%, il existe cependant un risque de former dans l'acier liquide, des nitrures de titane grossiers qui jouent un rôle néfaste sur la ténacité. La teneur en titane est comprise préférentiellement entre 0,020 et 0,040%, de façon à former des nitrures fins qui limitent la croissance des grains austénitiques lors du réchauffage des flans avant emboutissage à chaud.
- en quantité supérieure à 0,010% en poids, le niobium forme des carbonitrures de niobium également susceptibles de limiter la croissance des grains austénitiques lors du réchauffage des flans. Sa teneur doit cependant être limitée à 0,060% en raison de son aptitude à limiter la recristallisation lors du laminage à chaud, ce qui accroît les efforts de laminage et la difficulté de fabrication. Les effets optimaux sont obtenus lorsque la teneur en niobium est comprise entre 0,030 et 0,050%.
- en quantité supérieure à 0,0005% en poids, le bore accroît très fortement la trempabilité. En diffusant aux joints de grains austénitiques, il exerce une influence favorable en empêchant la ségrégation intergranulaire du phosphore. Au-delà de 0,0040%, cet effet est saturé.
- une teneur en azote supérieure à 0,003% permet d'obtenir une précipitation de TiN, de Nb(CN), ou de (Ti,Nb)(CN) mentionnée ci-dessus afin de limiter la croissance du grain austénitique. La teneur doit être cependant limitée à 0,010% de façon à éviter la formation de précipités grossiers.
- à titre optionnel, la tôle peut contenir du molybdène en quantité comprise entre 0,05 et 0,65% en poids: cet élément forme une co-précipitation avec le niobium et le titane. Ces précipités sont très stables thermiquement, renforçant la limitation de la croissance du grain austénitique au chauffage. Un effet optimal est obtenu pour une teneur en molybdène comprise entre 0,15 et 0,25%.
- A titre optionnel, l'acier peut également comprendre du tungstène en quantité comprise entre 0,001 et 0,30%% en poids. Dans les quantités indiquées, cet élément augmente la trempabilité et l'aptitude au durcissement grâce à la formation de carbures.
- A titre optionnel, l'acier peut également contenir du calcium en quantité comprise entre 0,0005 et 0,005% : en se combinant avec l'oxygène et le soufre, le calcium permet d'éviter la formation d'inclusions de grande taille qui sont néfastes pour la ductilité des tôles ou des pièces ainsi fabriquées.
- en quantités excessives, le soufre et le phosphore conduisent à une fragilité augmentée. C'est pourquoi la teneur pondérale en soufre est limitée à 0,005% de façon à éviter une formation excessive de sulfures. Une teneur en soufre extrêmement basse, c'est-à-dire inférieure à 0,001% est cependant inutilement coûteuse à réaliser dans la mesure où elle n'apporte pas de bénéfice supplémentaire.

Pour des raisons similaires, la teneur en phosphore est comprise entre 0,001 et 0,025% en poids. En teneur excessive, cet élément ségrège aux joints de grains austénitique et augmente le risque de fissuration différée par rupture intergranulaire.
- le nickel est un élément important de l'invention : en effet, les inventeurs ont mis en évidence que cet élément, en quantité comprise entre 0,25% et 2% en poids, réduit très sensiblement la sensibilité à la rupture différée lorsqu'il se trouve concentré en surface de la tôle ou de la pièce sous une forme spécifique :
   on se référera pour cela à la figure 1 qui illustre schématiquement certains paramètres caractéristiques de l'invention : on a porté la variation de la teneur en nickel d'un acier au voisinage de la surface de la tôle, pour laquelle un enrichissement en surface a été noté. Pour des raisons de commodité, seule une des surfaces de la tôle a été représentée, il est entendu que la description qui suit s'applique également aux autres surfaces de cette tôle. L'acier a une teneur nominale en nickel Niₙₒₘ. Grâce au procédé de fabrication qui sera décrit plus loin, la tôle d'acier est enrichie en nickel au voisinage de sa surface, jusqu'à un maximum Niₘₐₓ. Ce maximum Niₘₐₓ peut se trouver à la surface de la tôle, comme représenté à la figure 1, ou légèrement sous cette surface, quelques dizaines ou centaines de nanomètres au dessous de celle-ci, sans que cela ne change la description qui suit et les résultats de l'invention. De même, la variation de la teneur en nickel peut ne pas être linéaire comme représenté schématiquement à la figure 1, mais adopter un profil caractéristique résultant de phénomènes de diffusion. Pour autant, la définition des paramètres caractéristiques qui suit, est également valable pour ce type de profil. La zone superficielle enrichie en nickel est donc caractérisée par le fait qu'en tout point, la teneur locale en nickel Ni_{surf} de l'acier est telle que : Ni_{surf} > Niₙₒₘ. Cette zone enrichie a une profondeur Δ.

De façon surprenante, les inventeurs ont mis en évidence qu'une résistance à la fissuration différée est obtenue en considérant deux paramètres P₂ et P₃ caractéristiques de la zone superficielle enrichie, ceux-ci devant satisfaire à des conditions critiques. On définit en premier lieu :
- ${P}_{2} = \frac{\left({Ni}_{max}+{Ni}_{nom}\right)}{2} x \left(Δ\right)$

Ce premier paramètre caractérise la teneur globale en nickel dans la couche enrichie Δ et correspond à l'aire hachurée illustrée à la figure 1.

Le second paramètre P₃ est défini par : ${P}_{3} = \frac{\left({Ni}_{max}-{Ni}_{nom}\right)}{Δ}$

Ce second paramètre caractérise le gradient moyen de concentration en nickel, c'est-à-dire l'intensité de l'enrichissement au sein de la couche Δ.

Les inventeurs ont recherché les conditions qui permettent d'éviter la fissuration différée de pièces à très haute résistance mécanique durcies sous presse. On rappelle que ce procédé est caractérisé par le fait que l'on chauffe des flans d'acier, nus ou pré-revêtus d'un revêtement métallique (aluminium ou d'alliage d'aluminium, zinc ou alliage de zinc), ceux-ci étant ensuite transférés dans une presse d'emboutissage à chaud. Lors de l'étape de chauffage, la vapeur d'eau éventuellement présente en quantité plus moins importante dans le four est adsorbée à la surface du flan. L'hydrogène issu de la dissociation de l'eau peut être dissous dans le substrat d'acier, austénitique à haute température. L'introduction de l'hydrogène est donc facilitée par une atmosphère de four avec un point de rosée élevé, une température d'austénitisation et une durée de maintien importantes. Lors du refroidissement, la solubilité de l'hydrogène diminue très fortement. Après retour à la température ambiante, le revêtement formé par alliation entre l'éventuel pré-revêtement métallique et le substrat d'acier, forme une barrière pratiquement étanche à la désorption d'hydrogène. Une teneur en hydrogène diffusible importante accroîtra donc les risques de fissuration différée pour un substrat d'acier à structure martensitique. Les inventeurs ont donc recherché des moyens permettant d'abaisser la teneur en hydrogène diffusible sur pièce emboutie à chaud, à un niveau très faible, c'est-à-dire inférieur ou égal à 0,16ppm. Ce niveau permet de garantir une absence de fissuration sur une pièce sollicitée en flexion sous une contrainte égale à celle de la limite d'élasticité du matériau, pendant une durée de 150 heures.

Ils ont mis en évidence que ce résultat est atteint lorsque la surface de la pièce emboutie à chaud, ou celle de la tôle ou du flan avant emboutissage à chaud, présente les caractéristiques spécifiques suivantes :
- la figure 3, établie pour des pièces durcies sous presse de résistance Rm comprise entre 1800 et 2140 MPa, indique que la teneur en hydrogène diffusible dépend du paramètre P₂ ci-dessus. Une teneur en hydrogène diffusible inférieure à 0,16 ppm est obtenue lorsque $\frac{\left({Ni}_{max}+{Ni}_{nom}\right)}{2} x \left(Δ\right) \geq 0,6 ,$ la profondeur Δ étant exprimée en micromètres, les teneurs Niₘₐₓ et Niₙₒₘ étant exprimées en pourcentages en poids.
- à la figure 4, relative aux mêmes pièces durcies sous presse, les inventeurs ont également mis en évidence qu'une teneur en hydrogène diffusible inférieure à 0,16 ppm était atteinte lorsque l'enrichissement en nickel dans la couche Δ, atteignait une valeur critique par rapport à la teneur nominale Niₙₒₘ , c'est-à-dire lorsque le paramètre P₃ satisfait à : $\frac{\left({Ni}_{max}+{Ni}_{nom}\right)}{Δ} \geq 0,01 ,$ les unités étant les mêmes que pour le paramètre P₂. Sur la figure 4, on a fait figurer la courbe 2 correspondant à l'enveloppe inférieure des résultats.

Sans vouloir être lié par une théorie, on pense que ces caractéristiques traduisent un effet barrière à la pénétration de l'hydrogène dans la tôle à haute température, notamment par un enrichissement en nickel aux anciens joints de grains austénitiques, qui freine la diffusion de l'hydrogène.

Le reste de la composition de l'acier est constitué de fer et d'impuretés inévitables résultant de l'élaboration.

Le procédé selon l'invention va maintenant être décrit : on coule un demi-produit de composition mentionnée ci-dessus. Ce demi-produit peut être sous forme de brame d'épaisseur comprise typiquement entre 200 et 250mm, ou de brame mince dont l'épaisseur typique est de l'ordre de quelques dizaines de millimètres, ou sous toute autre forme appropriée. Celui-ci est porté à une température comprise entre 1250 et 1300°C et maintenu dans cet intervalle de température pendant une durée comprise entre 20 et 45 minutes. Par réaction avec l'oxygène de l'atmosphère du four, il se forme, pour la composition de l'acier de l'invention, une couche d'oxyde essentiellement riche en fer et en manganèse, dans laquelle la solubilité du nickel est très faible, le nickel reste sous forme métallique. En parallèle à la croissance de cette couche d'oxyde, on assiste à une diffusion du nickel vers l'interface entre l'oxyde et le substrat d'acier causant ainsi l'apparition d'une couche enrichie en nickel dans l'acier. A ce stade, l'épaisseur de cette couche dépend en particulier de la teneur en nickel nominale de l'acier, et des conditions de température et de maintien définies précédemment. Lors du cycle de fabrication ultérieur, cette couche initiale enrichie subit simultanément :
- une diminution d'épaisseur, due aux taux de réduction conférés par les étapes successives de laminage,
- une augmentation d'épaisseur en raison du séjour de la tôle à haute température lors des étapes successives de fabrication. Cette augmentation intervient cependant dans des proportions moindres que lors de l'étape de réchauffage des brames.

Un cycle de fabrication d'une tôle laminée à chaud comprend typiquement :
- des étapes de laminage à chaud (dégrossissage, finissage) dans une gamme de température allant de 1250 à 825°C,
- une étape de bobinage dans une gamme de température allant de 500 à 750°C.

Les inventeurs ont mis en évidence qu'une variation des paramètres de laminage à chaud et de bobinage, dans les gammes définies par l'invention, ne modifiaient pas les caractéristiques mécaniques de façon sensible, si bien que le procédé était tolérant à une certaine variation au sein de ces gammes, sans incidence notable sur les produits résultants.
- A ce stade, la tôle laminée à chaud, dont l'épaisseur peut être typiquement de 1,5-4,5mm, est décapée par un procédé connu en lui-même, qui élimine uniquement la couche d'oxydes, si bien que la couche enrichie en nickel se trouve située au voisinage de la surface de la tôle.
- lorsque l'on désire obtenir une tôle d'épaisseur plus fine, on effectue un laminage à froid avec un taux de réduction adapté, par exemple compris entre 30 et 70%, puis un recuit à une température comprise typiquement entre 740 et 820°C de façon à obtenir une recristallisation du métal écroui. Après ce traitement thermique, la tôle peut être refroidie de façon à obtenir une tôle non revêtue, ou revêtue en continu par passage dans un bain au trempé, selon des procédés connus en eux-mêmes, et enfin refroidie.

Les inventeurs ont mis en évidence que, parmi les étapes de fabrication détaillées ci-dessus, l'étape qui avait une influence prépondérante sur les caractéristiques de la couche enrichie en nickel sur la tôle finale, était l'étape de réchauffage des brames, dans une gamme spécifique de température et de durée de maintien. Ils ont mis en particulier en évidence que le cycle de recuit de la tôle laminée à froid, comportant ou non une étape de revêtement, n'a qu'une influence secondaire sur les caractéristiques de la couche superficielle enrichie en nickel. En d'autres termes, à l'exception du taux de réduction en laminage à froid qui diminue l'épaisseur de la couche enrichie en nickel d'une quantité homothétique, les caractéristiques de l'enrichissement en nickel de cette couche sont pratiquement identiques sur une tôle laminée à chaud et sur une tôle qui a subi en outre un laminage à froid et un recuit, que celui-ci comporte ou non une étape de pré-revêtement au trempé.

Ce pré-revêtement peut être de l'aluminium, un alliage d'aluminium (comportant plus de 50% d'aluminium) ou un alliage à base d'aluminium (dont l'aluminium est le constituent majoritaire) Ce pré-revêtement est avantageusement un alliage aluminium-silicium comprenant en poids 7-15% de silicium, 2 à 4% de fer, optionnellement entre 15 et 30 ppm de calcium, le reste étant de l'aluminium et des impuretés inévitables résultant de l'élaboration.

Le pré-revêtement peut être également un alliage d'aluminium contenant 40-45%Zn, 3-10%Fe, 1-3%Si, le solde étant de l'aluminium et des impuretés inévitables résultant de l'élaboration.

Selon une variante, le pré-revêtement peut être un revêtement d'alliage d'aluminium, celui-ci se trouvant sous forme d'intermétalliques comprenant du fer. Ce type de pré-revêtement est obtenu en effectuant un pré-traitement thermique de la tôle pré-revêtue d'aluminium ou d'alliage d'aluminium. Ce pré-traitement thermique est réalisé à une température θ₁ pendant une durée de maintien t₁, de façon à ce que le pré-revêtement ne contienne plus d'aluminium libre, de phase *τ*₅ du type Fe₃Si₂Al₁₂, et *τ*₆ du type Fe₂Si₂Al₉, et de façon à ne pas provoquer de transformation austénitique dans le substrat d'acier. A titre préférentiel, la température θ₁ est comprise entre 620 et 680°C, la durée de maintien t₁ est comprise entre 6 et 15 heures. On obtient ainsi une diffusion du fer de la tôle d'acier, vers l'aluminium ou l'alliage d'aluminium. Ce type de pré-revêtement permet alors de chauffer les flans, avant l'étape d'emboutissage à chaud, avec une vitesse nettement plus rapide, ce qui permet de minimiser la durée de maintien à haute température durant le réchauffage des flans, c'est-à-dire de diminuer la quantité d'hydrogène adsorbée au cours de cette étape de chauffage des flans. Alternativement, le pré-revêtement peut être galvanisé, ou galvanisé-allié, c'est-à-dire présentant une quantité de fer comprise entre 7-12% après traitement thermique d'alliation réalisé au défilé immédiatement après le bain de galvanisation.

Le pré-revêtement peut être également composé d'une superposition de couches déposées par étapes successives, dont au moins une des couches peut être de l'aluminium ou un alliage d'aluminium.

Après la fabrication décrite ci-dessus, les tôles sont découpées ou poinçonnées par des procédés connus en eux-mêmes, de façon à obtenir des flans dont la géométrie est en rapport avec la géométrie finale de la pièce emboutie et durcie sous presse. Comme on l'a expliqué plus haut, le découpage de tôles comportant notamment entre 0,32 et 0,36%C, entre 0,40 et 0,80%Mn, entre 0,05 et 1,20%Cr, est particulièrement aisé en raison de la résistance mécanique peu élevée à ce stade, associée à une microstructure ferrito-perlitique.

Ces flans sont chauffés jusqu'à une température comprise entre 810 et 950°C de manière à austénitiser complètement le substrat en acier, emboutis à chaud, puis maintenus dans l'outillage de presse de façon à obtenir une transformation martensitique. Le taux de déformation appliqué lors de l'étape de l'emboutissage à chaud peut être plus ou moins important selon qu'une étape de déformation à froid (emboutissage) a été réalisée préalablement ou non au traitement d'austénitisation. Les inventeurs ont mis en évidence que les cycles thermiques de chauffage permettant le durcissement sous presse, qui consistent à chauffer les flans au voisinage de la température de transformation Ac3, puis à les maintenir à cette température pendant quelques minutes, ne provoquaient pas non plus de modification sensible de la couche enrichie en nickel.

En d'autres termes, les caractéristiques de la couche superficielle enrichie en nickel sont similaires sur la tôle avant durcissement sous presse, et sur la pièce après durcissement sous presse, obtenue à partir de cette tôle.

Grâce aux compositions de l'invention qui possèdent une température de transformation Ac3 plus basse que les compositions d'acier conventionnels, il est possible d'austénitiser les flans avec des températures-temps de maintien réduits, ce qui permet de diminuer l'adsorption éventuelle de l'hydrogène dans les fours de chauffage.

A titre d'exemples non limitatifs, les modes de réalisation suivants vont illustrer des avantages conférés par l'invention.

### Exemple 1 :

On a approvisionné des demi-produits d'aciers dont la composition figure au tableau 1 ci-dessous.

**Tableau 1 Compositions d'acier (% en poids)**

| **Ref.** | **C (%)** | **Mn (%)** | **Al (%)** | **Si (%)** | **Cr (%)** | **Mo (%)** | **Ni (%)** | **Nb (%)** | **Ti (%)** | **P (%)** | **S (%)** | **B (%)** | **N (%)** | **P1 (%))** |
|---|---|---|---|---|---|---|---|---|---|---|---|---|---|---|
| A | 0,35 | 0,62 | 0,027 | 0,69 | 0,51 | 0,20 | 0,41 | 0,04 | 0,02 | 0,01 | 0,001 | 0,0029 | 0,0040 | 1,11 |
| B | 0,35 | 0,62 | 0,031 | 0,70 | 0,51 | 0,20 | 0,79 | 0,04 | 0,02 | 0,01 | 0,001 | 0,0029 | 0,0040 | 1,11 |
| C | 0,35 | 0,61 | 0,035 | 0,69 | 1,05 | 0,20 | 0,79 | 0,04 | 0,02 | 0,01 | 0,001 | 0,0029 | 0,0050 | 1,15 |
| D | 0,34 | 0,61 | 0,032 | 0,69 | 0,98 | 0,20 | 1,19 | 0,04 | 0,02 | 0,01 | 0,001 | 0,0028 | 0,0050 | 1,12 |
| E | 0,25 | 2,99 | 0,051 | 0,10 | 0 | 0 | 1 | 0,026 | 0,036 | 0,011 | 0,001 | 0,0024 | 0,0058 | 1,22 |
| F | 0,25 | 1,57 | 0,041 | 0,11 | 2,00 | 0,61 | 1,49 | 0 | 0,036 | 0,011 | 0,001 | 0,0024 | 0,0054 | 1,11 |
| G | 0,28 | 2,62 | 0,030 | 0,10 | 0 | 0,25 | 0 | 0 | 0,076 | 0,01 | 0,001 | 0,0024 | 0,0040 | 1,20 |
| H | 0,32 | 2,09 | 0,032 | 0.72 | 1,31 | 0,31 | 0 | 0 | 0,08 | 0,015 | 0,001 | 0,0021 | 0,0040 | 1,37 |
| I | 0,36 | 1,21 | 0,031 | 0,25 | 0,19 | 0 | 0 | 0 | 0,04 | 0,015 | 0,003 | 0,0030 | 0,0041 | 1,19 |
| J | 0.22 | 1,20 | 0,045 | 0,25 | 0,21 | 0 | 0 | 0 | 0,02 | 0,015 | 0,003 | 0,0030 | 0,0035 | 0,83 |
| K | 0,25 | 2,19 | 0,032 | 0,10 | 0 | 0 | 0 | 0,04 | 0 | 0,01 | 0,003 | 0,0030 | 0,0045 | 1 |

| | | | | | | | | | | | | | | |
|---|---|---|---|---|---|---|---|---|---|---|---|---|---|---|
| Valeurs soulignées : non conformes à l'invention | | | | | | | | | | | | | | |

Ces demi-produits ont été portés à 1275°C et maintenus à cette température pendant 45 minutes, puis laminés à chaud avec une température de fin de laminage TFL de 950°C, une température de bobinage de 650°C. Les tôles laminées à chaud ont été ensuite décapées dans un bain d'acide avec inhibiteur de façon à éliminer uniquement la couche d'oxydes créée lors des étapes de fabrication précédentes, puis laminées à froid jusqu'à une épaisseur de 1,5mm. Les tôles ainsi obtenues ont été découpées sous forme de flans. On a évalué l'aptitude à la découpe mécanique au moyen de l'effort nécessaire pour effectuer cette opération. Cette caractéristique est notamment liée à la résistance mécanique et à la dureté de la tôle à ce stade. Les flans ont été portés à la température indiquée au tableau 2, et maintenus 150 s. à cette température avant d'être emboutis à chaud et refroidis par maintien dans la presse. La vitesse de refroidissement, mesurée entre 750°C et 400°C est comprise entre 180 et 210°C/s. On a mesuré la résistance mécanique en traction Rm sur les pièces ainsi obtenues, dont la structure est martensitique, au moyen d'éprouvettes de traction ISO 12,5 x 50.

De plus, certains flans ont été chauffés à une température comprise entre 850 et 950°C pendant 5 minutes dans un four sous une atmosphère avec un point de rosée de -5°C. Ces flans ont été ensuite emboutis à chaud dans des conditions identiques à celles présentées ci-dessus. On a alors mesuré les valeurs en hydrogène diffusible sur les pièces ainsi obtenues par une méthode de thermo-désorption (« TDA »), connue en elle-même : dans cette méthode, un échantillon à tester est chauffé jusqu'à 900°C dans un four à chauffage infrarouge sous un flux d'azote. La teneur en hydrogène provenant de la désorption est mesurée en fonction de la température. L'hydrogène diffusible est quantifié par la totalité de l'hydrogène désorbé entre la température ambiante et 360°C. On a également mesuré sur les tôles mises en oeuvre par emboutissage à chaud, la variation de la teneur en nickel dans l'acier au voisinage de la surface, par spectroscopie de décharge luminescente (« SDL », ou GDOES, « Glow Discharge Optical Emission Spectrometry, technique connue en elle-même) Ceci a permis de définir les valeurs des paramètres Niₘₐₓ, Ni_{surf}, Niₙₒₘ et Δ.

Les résultats de ces essais ont été rapportés au tableau 2.

**Tableau 2 Conditions de chauffage des flans et propriétés obtenues après durcissement sous presse. Valeurs soulignées : non conformes à l'invention**

| **Ref** | **Aptitude à la découpe des tôles** | **Température de chauffage (°C)** | **Rm (MPa)** | $\frac{\left({Ni}_{max}+{Ni}_{nom}\right)}{2} x \left(Δ\right)$ **(% x µm)** | $\frac{\left({Ni}_{max}-{Ni}_{nom}\right)}{Δ}$ **(%/µm)** | **Hydrogène diffusible (ppm)** |
|---|---|---|---|---|---|---|
| A | ○ | 900 | 1950 | 0,6 | 0,01 | 0,16 |
| B | ○ | 900 | 1950 | 3,1 | 0,75 | 0,10 |
| C | ○ | 900 | 1950 | 1,6 | 0,4 | 0,12 |
| D | ○ | 900 | 1950 | 2,0 | 0,91 | 0,13 |
| E | | 850 | 1962 | 10,6 | 0,02 | 0,09 |
| F | | 850 | 1803 | 10,4 | 0,025 | 0,08 |
| G | | 850 | 1965 | 0 | 0 | 0,32 |
| H | | 900 | 2069 | 0 | 0 | 0.29 |
| I | ○ | 900 | 1981 | 0 | 0 | 0,25 |
| J | ○ | 900 | 1538 | 0 | 0 | 0,27 |
| K | | 900 | 1769 | 0 | 0 | 0,30 |

| | | | | | | |
|---|---|---|---|---|---|---|
| ○ = tôle plus particulièrement apte à la découpe | | | | | | |

Les tôles A-D présentent en particulier une bonne aptitude à la découpe en raison de leur structure ferrito-perlitique. Les tôles et les pièces durcies sous presse A-F présentent des caractéristiques en termes de composition et de couche superficielle enrichie en nickel, correspondant à l'invention.

Les exemples A-D montrent qu'une composition contenant notamment une teneur en C comprise entre 0,32 et 0,36%, une teneur en Mn comprise entre 0,40 et 0,80%Mn, une teneur en chrome comprise entre 0,05 et 1,20%, en association avec une teneur nominale en Ni de 0,30-1,20%% et une couche enrichie spécifique en cet élément, permettent d'obtenir une résistance Rm supérieure à 1950MPa et une teneur en hydrogène diffusible à une valeur inférieure ou égale à 0,16ppm.

L'exemple de l'essai A montre que la teneur en Ni peut être abaissée entre 0,30 et 0,50%, ce qui permet d'obtenir des résultats satisfaisants en termes de résistance mécanique et de résistance à la fissuration différée, dans des conditions économiques de fabrication.

Les exemples E-F montrent que des résultats satisfaisants peuvent être obtenus avec une composition contenant notamment une teneur en carbone comprise entre 0,24 et 0,28% et une teneur en manganèse comprise entre 1,50 et 3%. La valeur élevée du paramètre $\frac{\left({Ni}_{max}+{Ni}_{nom}\right)}{2} x \left(Δ\right)$ est associée à une teneur en hydrogène diffusible particulièrement basse.

A l'inverse, les pièces des exemples G- K ont une teneur en hydrogène diffusible supérieure à 0,25 ppm, en raison du fait que les aciers ne comportent pas de couche superficielle enrichie en nickel. De plus, les exemples J-K correspondent à des compositions d'acier dont le paramètre P₁ est inférieur à 1,1%, si bien qu'une résistance Rm de 1800 MPa n'est pas obtenue après durcissement sous presse.

Pour les compositions d'acier A-D et H, c'est-à-dire dont la teneur en carbone est comprise entre 0,32 et 0,35% C, on a porté à la figure 5 la variation de la teneur en nickel en fonction de la profondeur mesurée par rapport à la surface de la tôle, mesurée par technique SDL. Sur cette figure, les repères figurant à côté de chaque courbe correspondent à la référence de l'acier. Par comparaison avec une tôle ne comportant pas de nickel (repère H), on note que les tôles selon l'invention présentent un enrichissement dans la couche superficielle. A teneur nominale en nickel donnée (0,79%), on note d'après les exemples B et C qu'une variation de la teneur en chrome de 0,51 à 1,05% permet de conserver un enrichissement dans la couche superficielle, satisfaisant aux conditions de l'invention.

### Exemple 2

On a approvisionné des tôles d'acier laminée à chaud de la composition correspond à celle des aciers E et F ci-dessus, c'est-à-dire contenant respectivement une teneur en Ni de 1% et 1,49%, fabriquées dans les conditions mentionnées plus haut.

Après laminage, les tôles ont subi deux types de préparation :
- X : un décapage acide avec inhibiteur de façon à n'ôter que la couche d'oxydes
- Y : une rectification de 100 micromètres

La figure 6, illustrant la teneur en nickel mesurée par Spectroscopie à Décharge Luminescente à partir de la surface pour la tôle F, montre que dans le mode de préparation X, une couche superficielle enrichie en nickel est présente (courbe repérée X), alors que la rectification a éliminé la couche d'oxydes et la sous-couche enrichie en nickel (courbe repérée Y)

Après laminage à froid jusqu'à une épaisseur de 1,5mm, des flans ainsi préparés ont été ensuite chauffés en four avec une vitesse de 10°C/s à 850°C, maintenus à cette température pendant 5 minutes, puis emboutis à chaud. La teneur en hydrogène diffusible mesurée sur les pièces embouties est les suivantes, dans les deux modes de préparation :

| Préparation préalable de la tôle | Pièce E-Teneur en hydrogène diffusible (ppm) | Pièce F-Teneur en hydrogène diffusible (ppm) |
|---|---|---|
| Décapage conservant la couche enrichie en Ni | 0,09 | 0,08 |
| Rectification éliminant la couche enrichie en Ni | 0,21 | 0,19 |

On a porté à la figure 7 la teneur en hydrogène diffusible en fonction de la composition d'acier et du mode de préparation. La référence EX est par exemple relative à la tôle et pièce emboutie à chaud réalisée à partir de la composition d'acier E, avec le mode de préparation X.

Ces résultats montrent que la présence d'une couche superficielle enrichie en nickel, c'est-à-dire présentant un gradient de concentration en nickel suffisant, est nécessaire afin d'obtenir une faible teneur en hydrogène diffusible.

### Exemple 3

On a élaboré des brames de 235 mm d'épaisseur avec la composition suivante :

**Tableau 3 Composition de l'acier (% en poids)**

| **C (%)** | **Mn (%)** | **Al (%)** | **Si (%)** | **Cr (%)** | **Mo (%)** | **Ni (%)** | **Nb (%)** | **Ti (%)** | **P (%)** | **S (%)** | **B (%)** | **N (%)** | **P1 (%)** |
|---|---|---|---|---|---|---|---|---|---|---|---|---|---|
| 0,35 | 0,65 | 0,043 | 0,58 | 0,38 | 0,19 | 0,39 | 0,039 | 0,033 | 0,004 | 0,001 | 0,0029 | 0,005 | 1,1 |

Ces brames ont été portées à la température de 1290°C et maintenues à cette température pendant 30 minutes.

Elles ont été ensuite laminées à chaud jusqu'à une épaisseur de 3,2mm, selon différentes températures de fin de laminage ou de bobinage. Les propriétés mécaniques de traction (limite d'élasticité Re, résistance Rm, allongement total At) de ces tôles laminées à chaud ont été reportées au tableau 4.

**Tableau 4 : Conditions de réalisation de tôles laminées à chaud et propriétés mécaniques obtenues**

| **Référence d'essai** | **Température de fin de laminage (°C)** | **Température de bobinage (°C)** | **Re (MPa)** | **Rm (MPa)** | **At (%)** |
|---|---|---|---|---|---|
| T | 940 | 660 | 506 | 718 | 18,5 |
| U | 870 | 650 | 507 | 726 | 19,2 |
| V | 900 | 580 | 578 | 762 | 17,4 |

A température de bobinage quasi identique (essais T et U), on constate qu'une température de fin de laminage variant de 70°C n'a qu'une très faible influence sur les propriétés mécaniques. A température de fin de laminage voisine (essais U et V), on constate qu'une diminution de la température de bobinage de 650 à 580°C n'a qu'une influence assez faible, notamment sur la résistance qui varie de moins de 5%. Ainsi, on met en évidence que la tôle d'acier fabriquée dans les conditions de l'invention est peu sensible à des variations de fabrication, ce qui signifie que les bandes laminées présentent une bonne homogénéité.

Les figures 8 et 9 présentent les microstructures respectives des tôles laminées à chaud des essais T et V. On constate que les microstructures ferrito-perlitiques sont très semblables pour les deux conditions.

Les tôles laminées à chaud ont été décapées en continu, de façon à ôter uniquement la couche d'oxyde formée dans les étapes antérieures, laissant en place la couche enrichie en nickel. Les tôles ont été ensuite laminées jusqu'à une épaisseur visée de 1,4mm. Quelles que soient les conditions de laminage à chaud, l'épaisseur visée a pu être atteinte, les efforts de laminage étant semblables pour les différentes conditions.

Ces tôles ont été ensuite recuites à une température de 760°C, soit immédiatement au dessus de la température de transformation Ac1, puis refroidies et aluminiées en continu au trempé dans un bain contenant 9% en poids de silicium, 3% en poids de fer, le solde étant de l'aluminium et des impuretés inévitables. On obtient ainsi des tôles avec un revêtement de l'ordre de 80 g/m² par face, ce revêtement ayant une épaisseur très régulière, sans défaut.

Des flans obtenus à partir des conditions d'essai T au tableau 4 ci-dessus ont été ensuite découpés, chauffés dans différentes conditions puis emboutis à chaud. Dans tous les cas, le refroidissement rapide ainsi obtenu confère une structure martensitique au substrat d'acier. Certaines pièces ont en outre subi un cycle thermique de cuisson de peinture.

**Tableau 4 Conditions de réalisation de tôles laminées à chaud et propriétés mécaniques obtenues**

| **Référence d'essai** | **Température de chauffage/temps de maintien en four** | **Cycle de cuisson peinture** | **Re (MPa)** | **Rm (MPa)** | **At (%)** |
|---|---|---|---|---|---|
| T1 | 900°C-7' | Sans | 1337 | 1944 | 6,5 |
| T2 | 900°C-7' | 170°C-20' | 1495 | 1825 | 7,4 |
| T3 | 930°C-10' | Sans | 1296 | 1915 | 7 |
| T4 | 930°C-10' | 170°C-20' | 1471 | 1827 | 7,5 |

On constate que la résistance obtenue excède 1800 MPa, quelles que soient la température et la durée de maintien du flan dans le four, avec ou sans traitement ultérieur de cuisson de peinture.

### Exemple 4

On a approvisionné des tôles d'aciers laminées à froid et recuites d'épaisseur 1,4mm de compositions correspondantes à celles des aciers A et J ci-dessus, c'est-à-dire contenant respectivement une teneur en Ni de 0.39% et 0%, fabriquées dans les conditions mentionnées dans l'exemple 1. On a ensuite effectué un revêtement au trempé dans un bain dont la composition est décrite dans l'exemple 3. On a ainsi obtenu des tôles avec un pré-revêtement d'alliage d'aluminium de 30 µm d'épaisseur, dans lesquelles des flans ont été découpés.

Ces flans ont été austénitisés en four à une température maximale de 900°C, dans une atmosphère avec un point de rosée contrôlé de -10°C, la durée totale de maintien des flans dans le four étant de 5 ou de 15 minutes. Après austénitisation, les flans ont été transférés rapidement du four vers une presse d'emboutissage à chaud et trempés par maintien dans l'outillage. Les conditions d'essais reportées au tableau 5 sont représentatives d'un procédé industriel d'emboutissage à chaud de tôles minces.

**Tableau 5 Conditions de réalisation d'essais d'emboutissage à chaud sur flans avec pré-revêtement d'alliage d'aluminium**

| **Condition d'essai** | **Paramètres four d'austénitisation** | | | **Paramètres d'emboutissage à chaud** | | |
|---|---|---|---|---|---|---|
| | **Point de rosée (°C)** | **Température (°C)** | **Durée de maintien (mn)** | **Durée de transfert (s)** | **Pression appliquée (kN)** | **Durée de trempe outil (s)** |
| 5 | -10 | 900 | 5 | 8 | 5500 | 6 |
| 6 | -10 | 900 | 15 | 8 | 5500 | 6 |

Les propriétés mécaniques de traction (résistance Rm et allongement total At) et la teneur en hydrogène diffusible ont été mesurées sur les pièces durcies sous presse et rapportées au tableau 6.

**Tableau 6 Propriétés mécaniques et teneur d'Hydrogène diffusible obtenues sur pièces durcies sous presse, avec pré-revêtement d'alliage d'aluminium**

| **Ref. Essai** | **Ref. acier** | **Cycle de cuisson peinture** | **Propriétés mécaniques** | | **Hydrogène diffusible (ppm)** |
|---|---|---|---|---|---|
| | | | **Rm (MPa)** | **At (%)** | |
| A5 | A | sans | 1912 | 6,2 | 0,07 |
| J5 | J | Sans | 1537 | 6,3 | 0,18 |
| A6 | A | Sans | 1923 | 6 | 0,09 |
| J6 | J | Sans | 1528 | 6 | 0,2 |

On constate que la résistance obtenue sur les pièces A5-A6 excède 1800 MPa et que la teneur d'hydrogène diffusible est inférieure à 0,16 ppm, tandis que sur les pièces J5-J6 la résistance est inférieure à 1800MPa et la teneur en hydrogène diffusible est supérieure à 0,16 ppm. Dans les conditions de l'invention, les caractéristiques de résistance et de teneur en hydrogène des pièces varient peu en fonction de la durée de maintien dans le four, ce qui assure une production très stable.

Ainsi, l'invention permet la fabrication de pièces durcies sous presse, offrant simultanément une résistance mécanique très élevée et une résistance à la fissuration différée. Ces pièces seront utilisées avec profit comme pièces de structure ou de renfort dans le domaine de la construction automobile.

## Revendications

1. Tôle d'acier laminée, pour durcissement sous presse, dont la composition chimique consiste en, les teneurs étant exprimées en poids : $0,24 ⁢ % \leq C \leq 0,38 ⁢ %$ $0,40 ⁢ % \leq Mn \leq 3 ⁢ %$ $0,10 ⁢ % \leq Si \leq 0,70 ⁢ %$ $0,015 ⁢ % \leq Al \leq 0,070 ⁢ %$ $0 ⁢ % \leq Cr \leq 2 ⁢ %$ $0,25 ⁢ % \leq Ni \leq 2 ⁢ %$ $0,015 ⁢ % \leq Ti \leq 0,10 ⁢ %$ $0 % \leq Nb \leq 0,060 ⁢ %$ $0,0005 ⁢ % \leq B \leq 0,0040 ⁢ %$ $0,003 ⁢ % \leq N \leq 0,010 ⁢ %$ $0,0001 ⁢ % \leq S \leq 0,005 ⁢ %$ $0,0001 ⁢ % \leq P \leq 0,025 ⁢ %$ étant entendu que les teneurs en titane et en azote satisfont à : $Ti / N > 3,42 ,$ et que les teneurs en carbone, manganèse, chrome et silicium satisfont à : $2.6 ⁢ C + \frac{Mn}{5.3} + \frac{Cr}{13} + \frac{Si}{15} \geq 1,1 ⁢ %$ la composition chimique comprenant optionnellement un ou plusieurs des éléments suivants: $0,05 ⁢ % \leq Mo \leq 0,65 ⁢ %$ $0,001 ⁢ % \leq W \leq 0,30 ⁢ % ⁢ %$ $0,0005 % \leq Ca \leq 0,005 ⁢ %$ le reste étant constitué de fer et d'impuretés inévitables provenant de l'élaboration, ladite tôle contenant une teneur en nickel Ni_{surf} en tout point de l'acier au voisinage de la surface de ladite tôle sur une profondeur Δ, telle que : ${Ni}_{surf} > {Ni}_{nom} ,$ Niₙₒₘ désignant la teneur nominale en nickel de l'acier, et telle que, Niₘₐₓ désignant la teneur maximale en nickel au sein de Δ : $\frac{\left({Ni}_{max}+{Ni}_{nom}\right)}{2} x \left(Δ\right) \geq 0,6 ,$ et telle que : $\frac{\left({Ni}_{max}+{Ni}_{nom}\right)}{Δ} \geq 0,01$ la profondeur Δ étant exprimée en micromètres, les teneurs Niₘₐₓ et Niₙₒₘ étant exprimées en pourcentages en poids.

2. Tôle d'acier selon la revendication 1 **caractérisée en ce que** sa composition comprend, en poids : $0,32 ⁢ % \leq C \leq 0,36 ⁢ %$ $0,40 ⁢ % \leq Mn \leq 0,80 ⁢ %$ $0,05 ⁢ % \leq Cr \leq 1,20 ⁢ %$

3. Tôle d'acier selon la revendication 1 **caractérisée en ce que** sa composition comprend, en poids : $0,24 ⁢ % \leq C \leq 0,28 ⁢ %$ $1,50 ⁢ % \leq Mn \leq 3 ⁢ %$

4. Tôle d'acier selon l'une quelconque des revendications 1 à 3 **caractérisée en ce que** sa composition comprend, en poids : $0,50 % \leq Si \leq 0,60 ⁢ % .$

5. Tôle d'acier selon l'une quelconque des revendications 1 à 4 **caractérisée en ce que** sa composition comprend, en poids : $0,30 ⁢ % \leq Cr \leq 0,50 ⁢ % .$

6. Tôle d'acier selon l'une quelconque des revendications 1 à 5 **caractérisée en ce que** sa composition comprend, en poids : $0,30 % \leq Ni \leq 1,20 ⁢ % .$

7. Tôle d'acier selon l'une quelconque des revendications 1 à 6 **caractérisée en ce que** sa composition comprend, en poids : $0,30 % \leq Ni \leq 0,50 ⁢ % .$

8. Tôle d'acier selon l'une quelconque des revendications 1 à 7 **caractérisée en ce que** sa composition comprend, en poids : $0,020 % \leq Ti$

9. Tôle d'acier selon l'une quelconque des revendications 1 à 8 **caractérisée en ce que** sa composition comprend, en poids : $0,020 % \leq Ti \leq 0,040 ⁢ % .$

10. Tôle d'acier selon l'une quelconque des revendications 1 à 9 **caractérisée en ce que** sa composition comprend, en poids : $0,15 % \leq Mo \leq 0,25 ⁢ % .$

11. Tôle d'acier selon l'une quelconque des revendications 1 à 10 **caractérisée en ce que** sa composition comprend, en poids : $0,010 ⁢ % \leq Nb \leq 0,060 ⁢ % .$

12. Tôle d'acier selon l'une quelconque des revendications 1 à 11 **caractérisée en ce que** sa composition comprend, en poids : $0,030 % \leq Nb \leq 0,050 ⁢ % .$

13. Tôle d'acier selon la revendication 2 **caractérisée en ce que** sa composition comprend, en poids : $0,50 ⁢ % \leq Mn \leq 0,70 ⁢ % .$

14. Tôle d'acier selon la revendication 2, **caractérisée en ce que** sa microstructure est ferrito-perlitique.

15. Tôle d'acier selon l'une quelconque des revendications 1 à 14, **caractérisée en ce que** ladite tôle est une tôle laminée à chaud.

16. Tôle d'acier selon l'une quelconque des revendications 1 à 14, **caractérisée en ce que** ladite tôle est une tôle laminée à froid et recuite.

17. Tôle d'acier selon l'une quelconque des revendications 1 à 16, **caractérisée en ce qu'**elle est pré-revêtue d'une couche métallique d'aluminium ou d'alliage d'aluminium ou à base d'aluminium.

18. Tôle d'acier selon l'une quelconque des revendications 1 à 16, **caractérisée en ce qu'**elle est pré-revêtue d'une couche métallique de zinc ou d'alliage de zinc ou à base de zinc.

19. Tôle d'acier selon l'une quelconque des revendications 1 à 16, **caractérisée en ce qu'**elle est pré-revêtue d'une couche ou de plusieurs couches d'alliages intermétalliques contenant de l'aluminium et du fer, et éventuellement du silicium, le pré-revêtement ne contenant pas d'aluminium libre, de phase *τ*₅ du type Fe₃Si₂Al₁₂, et *τ*₆ du type Fe₂Si₂Al₉.

20. Pièce obtenue par durcissement sous presse d'une tôle d'acier de composition selon l'une quelconque des revendications 1 à 13, de structure martensitique ou martensito-bainitique.

21. Pièce durcie sous presse selon la revendication 20, contenant une teneur nominale en nickel Niₙₒₘ, **caractérisée en ce que** la teneur en nickel Ni_{surf} dans l'acier au voisinage de la surface est supérieure à Niₙₒₘ sur une profondeur Δ, et **en ce que**, Niₘₐₓ désignant la teneur maximale en nickel au sein de Δ : $\frac{\left({Ni}_{max}+{Ni}_{nom}\right)}{2} x \left(Δ\right) \geq 0,6 ,$ et **en ce que** : $\frac{\left({Ni}_{max}+{Ni}_{nom}\right)}{Δ} \geq 0,01$ la profondeur Δ étant exprimée en micromètres,
les teneurs Niₘₐₓ et Niₙₒₘ étant exprimées en pourcentages en poids.

22. Pièce durcie sous presse selon la revendication 20 ou 21, **caractérisée en ce que** sa résistance mécanique Rm est supérieure ou égale à 1800 MPa.

23. Pièce durcie sous presse selon l'une quelconque des revendications 20 à 22, **caractérisée en ce qu'**elle est revêtue d'un alliage d'aluminium ou à base d'aluminium, ou d'un alliage de zinc ou à base de zinc résultant de la diffusion entre le substrat d'acier et le pré-revêtement, lors du traitement thermique de durcissement sous presse.

24. Procédé de fabrication d'une tôle d'acier laminée à chaud, comportant les étapes successives selon lesquelles :
- on coule un demi-produit de composition chimique selon l'une quelconque des revendications 1 à 13, puis
- on réchauffe ledit demi-produit à une température comprise entre 1250 et 1300°C pendant une durée de maintien à cette température comprise entre 20 et 45 minutes, puis
- on lamine à chaud ledit-demi produit jusqu'à une température de fin de laminage TFL comprise entre 825 et 950 °C, pour obtenir une tôle laminée à chaud, puis,
- on bobine ladite tôle laminée à chaud, à une température comprise entre 500 et 750°C, pour obtenir une laminée à chaud et bobinée, puis
- on décape la couche d'oxyde formée lors des étapes précédentes.

25. Procédé de fabrication d'une tôle laminée à froid et recuite, **caractérisée en ce qu'**elle comporte les étapes successives selon lesquelles :
- on approvisionne une tôle laminée à chaud, bobinée et décapée, fabriquée par le procédé selon la revendication 24 puis,
- on lamine à froid ladite tôle laminée à chaud, bobinée et décapée, pour obtenir une tôle laminée à froid, puis
- on recuit ladite tôle laminée à froid à une température comprise entre 740 et 820 °C pour obtenir une tôle laminée à froid et recuite.

26. Procédé de fabrication d'une tôle pré-revêtue, selon lequel on approvisionne une tôle laminée fabriquée selon le procédé 24 ou 25, puis on effectue un pré-revêtement en continu au trempé, ledit pré-revêtement étant de l'aluminium ou un alliage d'aluminium ou à base d'aluminium, ou du zinc ou un alliage de zinc ou à base de zinc.

27. Procédé de fabrication d'une tôle pré-revêtue et pré-alliée, selon lequel :
- on approvisionne une tôle laminée selon le procédé 24 ou 25, puis on effectue un pré-revêtement en continu au trempé d'un alliage d'aluminium ou à base d'aluminium, puis
- on effectue un pré-traitement thermique de ladite tôle pré-revêtue à une température θ₁ comprise entre 620 et 680°C pendant une durée de maintien t₁ comprise entre 6 et 15 heures, de façon à ce que le pré-revêtement ne contienne plus d'aluminium libre, de phase *τ*₅ du type Fe₃Si₂Al₁₂, et *τ*₆ du type Fe₂Si₂Al₉, et de façon à ne pas provoquer de transformation austénitique dans le substrat d'acier, ledit pré-traitement étant réalisé en four sous atmosphère d'hydrogène et d'azote.

28. Procédé de fabrication, d'une pièce durcie sous presse selon l'une quelconque des revendications 20 à 23, comportant les étapes successives selon lesquelles :
- on approvisionne une tôle fabriquée par un procédé selon l'une quelconque des revendications 24 à 27, puis
- on découpe ladite tôle pour obtenir un flan, puis
- on effectue optionnellement une étape de déformation par emboutissage à froid dudit flan, puis
- on chauffe ledit flan à une température comprise entre 810 et 950°C pour obtenir une structure totalement austénitique dans l'acier puis
- on transfère le flan au sein d'une presse, puis
- on emboutit à chaud ledit flan pour obtenir une pièce, puis
- on maintient ladite pièce au sein de la presse pour obtenir un durcissement par transformation martensitique de ladite structure austénitique.

29. Utilisation d'une pièce durcie sous presse selon la revendication 20 à 23, ou fabriquée selon le procédé 28, pour la fabrication de pièces de structure ou de renfort pour véhicules automobiles.

## Patentansprüche

1. Gewalztes Stahlblech für Presshärtung, dessen chemische Zusammensetzung besteht aus, wobei die Gehalte in Gewicht ausgedrückt sind: $0,24 ⁢ % \leq C \leq 0,38 ⁢ %$ $0,40 ⁢ % \leq Mn \leq 3 ⁢ % ⁢$ $0,10 ⁢ % \leq Si \leq 0,70 ⁢ %$ $0,015 ⁢ % \leq Al \leq 0,070 ⁢ %$ $0 ⁢ % \leq Cr \leq 2 ⁢ %$ $0,25 ⁢ % \leq Ni \leq 2 ⁢ %$ $0,015 ⁢ % \leq Ti \leq 0,10 ⁢ %$ $0 ⁢ % \leq Nb \leq 0,060 ⁢ %$ $0,0005 ⁢ % \leq B \leq 0,0040 ⁢ %$ $0,003 ⁢ % \leq N \leq 0,010 ⁢ %$ $0,0001 ⁢ % \leq S \leq 0,005 ⁢ %$ $0,0001 ⁢ % \leq P \leq 0,025 ⁢ %$ mit der Maßgabe, dass die Gehalte von Titan und von Stickstoff folgendes erfüllen: $Ti / N > 3,42$ und dass die Gehalte von Kohlenstoff, Mangan, Chrom und Silizium folgendes erfüllen: $2,6 ⁢ C + \frac{Mn}{5,3} + \frac{Cr}{13} + \frac{Si}{15} \geq 1,1 ⁢ % ,$ wobei die chemische Zusammensetzung optional eines oder mehrere der folgenden Elemente aufweist: $0,05 ⁢ % \leq Mo \leq 0,65 ⁢ % ,$ $0,001 ⁢ % \leq W \leq 0,30 ⁢ %$ $0,0005 ⁢ % \leq Ca \leq 0,005 ⁢ % ,$ wobei der Rest gebildet ist von Eisen und unvermeidbaren von der Bearbeitung stammenden Verunreinigungen, wobei das Blech an jeder Stelle des Stahls benachbart zu der Oberfläche des besagten Blechs über eine Tiefe Δ einen Gehalt an Nickel Ni_{surf} hat, derart dass: ${Ni}_{surf} > {Ni}_{nom} ,$ wobei Niₙₒₘ den nominalen Gehalt an Nickel des Stahls bezeichnet, und derart dass, wobei Niₘₐₓ den maximalen Gehalt an Nickel innerhalb von Δ bezeichnet: $\frac{\left({Ni}_{max}-{Ni}_{nom}\right)}{2} \times \left(Δ\right) \geq 0,6 ,$ und derart dass: $\frac{\left({Ni}_{max}-{Ni}_{nom}\right)}{Δ} \geq 0,01 ,$ wobei die Tiefe Δ in Mikrometer ausgedrückt ist, wobei die Gehalte Niₘₐₓ und Niₙₒₘ in Gewichtsprozent ausgedrückt sind.

2. Stahlblech gemäß Anspruch 1, **dadurch gekennzeichnet, dass** seine Zusammensetzung aufweist, in Gewicht: $0,32 ⁢ % \leq C \leq 0,36 ⁢ %$ $0,40 ⁢ % \leq Mn \leq 0,80 ⁢ %$ $0,05 ⁢ % \leq Cr \leq 1,20 ⁢ % .$

3. Stahlblech gemäß Anspruch 1, **dadurch gekennzeichnet, dass** sein Zusammensetzung aufweist, in Gewicht: $0,24 ⁢ % \leq C \leq 0,28 ⁢ %$ $1,50 ⁢ % \leq Mn \leq 3 ⁢ % .$

4. Stahlblech gemäß irgendeinem der Ansprüche 1 bis 3, **dadurch gekennzeichnet, dass** seine Zusammensetzung aufweist, in Gewicht: $0,50 ⁢ % \leq Si \leq 0,60 ⁢ % .$

5. Stahlblech gemäß irgendeinem der Ansprüche 1 bis 4, **dadurch gekennzeichnet, dass** seine Zusammensetzung aufweist, in Gewicht: $0,30 ⁢ % \leq Cr \leq 0,50 ⁢ % .$

6. Stahlblech gemäß irgendeinem der Ansprüche 1 bis 5, **dadurch gekennzeichnet, dass** seine Zusammensetzung aufweist, in Gewicht: $0,30 ⁢ % \leq Ni \leq 1,20 ⁢ % .$

7. Stahlblech gemäß irgendeinem der Ansprüche 1 bis 6, **dadurch gekennzeichnet, dass** seine Zusammensetzung aufweist, in Gewicht: $0,30 ⁢ % \leq Ni \leq 0,50 ⁢ % .$

8. Stahlblech gemäß irgendeinem der Ansprüche 1 bis 7, **dadurch gekennzeichnet, dass** seine Zusammensetzung aufweist, in Gewicht: $0,020 ⁢ % \leq Ti .$

9. Stahlblech gemäß irgendeinem der Ansprüche 1 bis 8, **dadurch gekennzeichnet, dass** seine Zusammensetzung aufweist, in Gewicht: $0,020 ⁢ % \leq Ti \leq 0,040 ⁢ % .$

10. Stahlblech gemäß irgendeinem der Ansprüche 1 bis 9, **dadurch gekennzeichnet, dass** seine Zusammensetzung aufweist, in Gewicht: $0,15 ⁢ % \leq Mo \leq 0,25 ⁢ % .$

11. Stahlblech gemäß irgendeinem der Ansprüche 1 bis 10, **dadurch gekennzeichnet, dass** seine Zusammensetzung aufweist, in Gewicht: $0,010 ⁢ % \leq Nb \leq 0,060 ⁢ % .$

12. Stahlblech gemäß irgendeinem der Ansprüche 1 bis 11, **dadurch gekennzeichnet, dass** seine Zusammensetzung aufweist, in Gewicht: $0,030 ⁢ % \leq Nb \leq 0,050 ⁢ % .$

13. Stahlblech gemäß Anspruch 2, **dadurch gekennzeichnet, dass** seine Zusammensetzung aufweist, in Gewicht: $0,50 ⁢ % \leq Mn \leq 0,70 ⁢ % .$

14. Stahlblech gemäß Anspruch 2, **dadurch gekennzeichnet, dass** seine Mikrostruktur ferritisch-perlitisch ist.

15. Stahlblech gemäß irgendeinem der Ansprüche 1 bis 14, **dadurch gekennzeichnet, dass** das besagte Blech ein warmgewalztes Blech ist.

16. Stahlblech gemäß irgendeinem der Ansprüche 1 bis 14, **dadurch gekennzeichnet, dass** das besagte Blech ein kaltgewalztes und geglühtes Blech ist.

17. Stahlblech gemäß irgendeinem der Ansprüche 1 bis 16, **dadurch gekennzeichnet, dass** es vorbeschichtet ist mit einer Metallschicht aus Aluminium oder einer Aluminiumlegierung oder einer Legierung auf Aluminiumbasis.

18. Stahlblech gemäß irgendeinem der Ansprüche 1 bis 16, **dadurch gekennzeichnet, dass** es vorbeschichtet ist mit einer Metallschicht aus Zink oder einer Zinklegierung oder einer Legierung auf Zinkbasis.

19. Stahlblech gemäß irgendeinem der Ansprüche 1 bis 16, **dadurch gekennzeichnet, dass** es vorbeschichtet ist mit einer Schicht oder mit mehreren Schichten aus intermetallischen Legierungen enthaltend Aluminium und Eisen, und eventuell Silizium, wobei die Vorbeschichtung kein ungebundenes Aluminium, keine Phase τ₅ des Typs Fe₃Si₂Al₁₂ und kein τ₆ des Typs Fe₂Si₂A₉ enthält.

20. Teil erhalten durch Presshärten eines Stahlblechs mit der Zusammensetzung gemäß irgendeinem der Ansprüche 1 bis 13, mit einer Martensit- oder Martensit-Bainit-Struktur.

21. Pressgehärtetes Teil gemäß Anspruch 20, enthaltend einen nominalen Gehalt an Nickel Niₙₒₘ, **gekennzeichnet dadurch, dass** der Gehalt an Nickel Ni_{surf} in dem Stahl benachbart zur Oberfläche über eine Tiefe Δ größer ist als Ninom, und dadurch dass, wobei Nimax den maximalen Gehalt an Nickel innerhalb Δ bezeichnet: $\frac{\left({Ni}_{max}-{Ni}_{nom}\right)}{2} \times \left(Δ\right) \geq 0,6 ,$ und dadurch dass: $\frac{\left({Ni}_{max}-{Ni}_{nom}\right)}{Δ} \geq 0,01 ,$
wobei die Tiefe Δ in Mikrometer ausgedrückt ist,
wobei die Gehalte Niₘₐₓ und Niₙₒₘ in Gewichtsprozent ausgedrückt sind.

22. Pressgehärtetes Teil gemäß Anspruch 20 oder 21, **dadurch gekennzeichnet, dass** seine mechanische Festigkeit Rm größer oder gleich 1800 MPa ist.

23. Pressgehärtetes Teil gemäß irgendeinem der Ansprüche 20 bis 22, **dadurch gekennzeichnet, dass** es mit einer Aluminiumlegierung oder einer Legierung auf Aluminiumbasis oder mit einer Zinklegierung oder einer Legierung auf Zinkbasis beschichtet ist, resultierend aus der Diffusion zwischen dem Stahlsubstrat und der Vorbeschichtung während der thermischen Presshärtungs-Behandlung.

24. Verfahren zur Herstellung eines warmgewalzten Stahlblechs, aufweisend die sukzessiven Schritte, gemäß welchen:
- man eine Halbzeug mit der chemischen Zusammensetzung gemäß irgendeinem der Ansprüche 1 bis 13 gießt,
- man dann das Halbzeug auf eine Temperatur von zwischen 1250 und 1300°C erwärmt während einer Dauer des Haltens bei dieser Temperatur von zwischen 20 und 45 Minuten,
- man dann das besagte Halbzeug bis auf eine Walzendtemperatur TFL von zwischen 825 und 950°C warmwalzt zum Erhalten eines warmgewalzten Blechs,
- man dann das besagte warmgewalzte Blech bei einer Temperatur von zwischen 500 und 750°C aufwickelt zum Erhalten eines aufgewickelten, warmgewalzten,
- man dann die Oxidschicht, die während der vorhergehenden Schritte gebildet wurde, abträgt.

25. Verfahren zur Herstellung eines kaltgewalzten, geglühten Blechs, **dadurch gekennzeichnet, dass** es die sukzessiven Schritte aufweist, gemäß welchen:
- man ein warmgewalztes, aufgewickeltes und entzundertes Blech, das durch das Verfahren gemäß dem Anspruch 24 hergestellt ist, bereitstellt,
- man dann das besagte warmgewalzte, aufgewickelte und entzunderte Blech kaltwalzt zum Erhalten eines kaltgewalzten Blechs,
- man dann das kaltgewalzte Blech bei einer Temperatur von zwischen 740 und 820 °C glüht zum Erhalten eines kaltgewalzten, geglühten Blechs.

26. Verfahren zur Herstellung eines vorbeschichteten Blechs, gemäß welchem man ein gewalztes Blech, das gemäß dem Verfahren 24 oder 25 hergestellt ist, bereitstellt, man dann ein kontinuierliches Tauch-Vorbeschichten durchführt, wobei die Vorschichtung aus Aluminium oder einer Aluminiumlegierung oder einer Legierung auf Aluminiumbasis, oder aus Zink oder einer Zinklegierung oder einer Legierung auf Zinkbasis ist.

27. Verfahren zur Herstellung eines vorbeschichteten und vorlegierten Blechs, gemäß welchem:
- man ein gewalztes Blech gemäß dem Verfahren 24 oder 25 bereitstellt, man dann ein kontinuierliches Tauch-Vorbeschichten mit einer Aluminiumlegierung oder Legierung auf Aluminiumbasis durchführt,
- man dann eine thermische Vorbehandlung des besagten vorbeschichteten Blechs bei einer Temperatur θ₁ von zwischen 620 und 680°C durchführt während einer Haltedauer t₁ von zwischen 6 und 15 Stunden, sodass die Vorbeschichtung kein ungebundenes Aluminium, keine Phase τ₅ des Typs Fe₃Si₂Al₁₂ und kein τ₆ des Typs Fe₂Si₂A₉ mehr enthält, und sodass keine Austenit-Umwandlung in dem Stahlsubstrat provoziert wird, wobei die Vorbehandlung im Ofen realisiert wird unter Wasserstoff- und Stickstoff-Atmosphäre.

28. Verfahren zur Herstellung eines pressgehärteten Teils gemäß irgendeinem der Ansprüche 20 bis 23, aufweisend die sukzessiven Schritte, gemäß welchen:
- man ein Blech, das durch ein Verfahren gemäß irgendeinem der Ansprüche 24 bis 27 hergestellt ist, bereitstellt,
- man dann das besagte Blech entzundert zum Erhalten eines Rohlings,
- man dann optional einen Schritt des Deformierens durch Kalt-Tiefziehen des besagten Rohlings durchführt,
- man dann den besagten Rohling auf eine Temperatur von zwischen 810 und 950°C erwärmt zum Erhalten einer völlig austenitischen Struktur in dem Stahl,
- man dann den Rohling in eine Presse transferiert,
- man dann den Rohling warmtiefzieht zum Erhalten eines Teils,
- man dann das besagte Teil in der Presse hält zum Erhalten einer Härtung durch Martensit-Umwandlung der besagten austenitischen Struktur.

29. Verwendung eines pressgehärteten Teils gemäß Anspruch 20 bis 23, oder hergestellt gemäß dem Verfahren 28, für die Herstellung von Struktur- oder Verstärkungs-Bauteilen von Kraftfahrzeugen.

## Claims

1. A rolled steel sheet, for press hardening, whose chemical composition consists of, with contents expressed by weight: $0,24 ⁢ % \leq C \leq 0,38 ⁢ %$ $0,40 ⁢ % \leq Mn \leq 3 ⁢ %$ $0,10 ⁢ % \leq Si \leq 0,70 ⁢ %$ $0,015 ⁢ % \leq Al \leq 0,070 ⁢ %$ $0 ⁢ % \leq Cr \leq 2 ⁢ %$ $0,25 ⁢ % \leq Ni \leq 2 ⁢ %$ $0,015 ⁢ % \leq Ti \leq 0,10 ⁢ %$ $0 % \leq Nb \leq 0,060 ⁢ %$ $0,0005 ⁢ % \leq B \leq 0,0040 ⁢ %$ $0,003 ⁢ % \leq N \leq 0,010 ⁢ %$ $0,0001 ⁢ % \leq S \leq 0,005 ⁢ %$ $0,0001 ⁢ % \leq P \leq 0,025 ⁢ %$ the titanium and nitrogen contents satisfying $Ti / N > 3,42 ,$ the carbon, manganese, chromium and silicon contents satisfying: $2.6 ⁢ C + \frac{Mn}{5.3} + \frac{Cr}{13} + \frac{Si}{15} \geq 1,1 ⁢ %$ the chemical composition optionally comprising at least one of the following elements, by weight: $0.05 ⁢ % \leq Mo \leq 0.65 ⁢ % ,$ $0.001 ⁢ % \leq W \leq 0.30 ⁢ % ,$ and $0.0005 ⁢ % \leq Ca \leq 0.005 ⁢ %$ a remainder of the chemical composition being made up of iron and inevitable impurities resulting from processing;
the sheet comprising a nickel content Ni_{surf} at any point of the steel near a surface of the sheet over a depth Δ, such that: ${Ni}_{surf} > {Ni}_{nom} ,$ wherein Niₙₒₘ is a nominal nickel content of the steel;
and such that, Niₘₐₓ being the maximum nickel content within Δ: $\frac{\left({Ni}_{max}-{Ni}_{nom}\right)}{2} x \left(Δ\right) \geq 0.6 ,$ and such that: $\frac{\left({Ni}_{max}-{Ni}_{nom}\right)}{Δ} \geq 0.01$ with the depth Δ expressed in microns,
the contents Niₘₐₓ and Niₙₒₘ being expressed in percentages by weight.

2. Steel sheet according to claim 1, **characterized in that** the composition includes, by weight: $0.32 ⁢ % \leq C \leq 0.36 ⁢ %$ $0.40 ⁢ % \leq Mn \leq 0.80 ⁢ %$ $0.05 ⁢ % \leq Cr \leq 1.20 ⁢ % .$

3. Steel sheet according to claim 1, **characterized in that** the composition includes, by weight: $0.24 ⁢ % \leq C \leq 0.28 ⁢ %$ $1.50 ⁢ % \leq Mn \leq 3 ⁢ % .$

4. Steel sheet according to any one of claims 1 to 3, **characterized in that** the chemical composition includes, by weight: $0.50 ⁢ % \leq Si \leq 0.60 ⁢ %$

5. Steel sheet according to any one of claims 1 to 4, **characterized in that** the chemical composition includes, by weight: $0.30 ⁢ % \leq Cr \leq 0.50 ⁢ % .$

6. Steel sheet according to any one of claims 1 to 5, **characterized in that** the chemical composition includes, by weight: $0.30 ⁢ % \leq Ni \leq 1.20 ⁢ % .$

7. Steel sheet according to any one of claims 1 to 6, **characterized in that** the chemical composition includes, by weight: $0.30 ⁢ % \leq Ni \leq 0.50 ⁢ % .$

8. Steel sheet according to any one of claims 1 to 7, **characterized in that** the chemical composition includes, by weight: $0.020 ⁢ % \leq Ti .$

9. Steel sheet according to any one of claims 1 to 8, **characterized in that** the chemical composition includes, by weight: $0.020 ⁢ % \leq Ti \leq 0.040 ⁢ % .$

10. Steel sheet according to any one of claims 1 to 9, **characterized in that** the chemical composition includes, by weight: $0.15 ⁢ % \leq Mo \leq 0.25 ⁢ % .$

11. Steel sheet according to any one of claims 1 to 10, **characterized in that** the chemical composition includes, by weight: $0.010 ⁢ % \leq Nb \leq 0.060 ⁢ % .$

12. Steel sheet according to any one of claims 1 to 11, **characterized in that** the chemical composition includes, by weight: $0.030 ⁢ % \leq Nb \leq 0.050 ⁢ % .$

13. Steel sheet according to claim 2, **characterized in that** the chemical composition includes, by weight: $0.50 ⁢ % \leq Mn \leq 0.70 ⁢ % .$

14. Steel sheet according to claim 2, **characterized in that** its microstructure is ferriticpearlitic.

15. Steel sheet according to any one of claims 1 to 14, **characterized in that** the sheet is a hot rolled sheet.

16. Steel sheet according to any one of claims 1 to 14, **characterized in that** the sheet is a cold rolled and annealed sheet.

17. Steel sheet according to any one of claims 1 to 16, **characterized in that** the sheet is precoated with a metal layer of aluminum or aluminum alloy or aluminum-based alloy.

18. Steel sheet according to any one of claims 1 to 16, **characterized in that** the sheet is precoated with a metal layer of zinc or zinc alloy or zinc-based alloy.

19. Steel sheet according to any one of claims 1 to 16, **characterized in that** the sheet is pre-coated with one or more layers of intermetallic alloys comprising aluminum and iron, and possibly silicium, the pre-coating containing no free aluminum, no phase τ5 of type Fe₃Si₂Al₁₂ and τ6 of type Fe₂Si₂Al₉.

20. A part obtained by press hardening a steel sheet of the chemical composition according to any one of claims 1 to 13 with a martensitic or martensitic-bainitic structure.

21. A press hardened part according to claim 20, comprising a nominal nickel content Niₙₒₘ, **characterized in that** the nickel content Ni_{surf} in the steel near the surface is greater than Niₙₒₘ over a depth Δ, and **in that**, Niₘₐₓ designating the maximum nickel content within Δ: $\frac{\left({Ni}_{max}+{Ni}_{nom}\right)}{2} x \left(Δ\right) \geq 0.6$ and **in that**: $\frac{\left({Ni}_{max}+{Ni}_{nom}\right)}{Δ} \geq 0.01$ with the depth Δ expressed in microns,
the contents Niₘₐₓ and Niₙₒₘ being expressed in percentages by weight.

22. A press hardened part according to claim 20 or 21, **characterized in that** its tensile strength Rm is greater than or equal to 1800 MPa.

23. A press hardened part according to any one of claims 20 to 22, **characterized in that** the part is coated with an aluminum or aluminum-based alloy, or a zinc or a-based alloy resulting from diffusion between the steel substrate and a precoat, during the thermal treatment of press hardening.

24. A fabrication method for a hot rolled steel sheet, comprising the successive steps of:
- casting a semi-product with a chemical composition according to any one of claims 1 to 13, then
- reheating the semi-product to a temperature between 1250° C. and 1300° C. for a hold time at this temperature comprised between 20 and 45 minutes; then
- hot rolling the semi-product until an end of rolling temperature, TFL, comprised between 825° C and 950° C to obtain a hot rolled sheet, then
- coiling the hot rolled sheet at a temperature comprised between 500° C and 750° C to obtain a hot rolled and coiled sheet; then
- pickling the oxide layer formed during the preceding steps.

25. A fabrication method for a cold rolled and annealed sheet, **characterized in that** it comprises the successive steps of:
- supplying the hot rolled sheet, coiled and pickled, fabricated by the method according to claim 24; then
- cold rolling the hot rolled, coiled and pickled sheet to obtain a cold rolled sheet; then
- annealing the cold rolled sheet at a temperature comprised between 740° C and 820°C to obtain a cold rolled and annealed sheet.

26. A fabrication method for a precoated sheet, according to which the rolled sheet fabricated according to the method of claim 24 or 25 is supplied, and a continuous hot-dip pre-coating is performed, the precoating being aluminum or an aluminum or aluminum-based alloy, or zinc or a zinc or zinc-based alloy.

27. A fabrication method for a precoated and pre-alloyed sheet according to which:
- a rolled sheet according to claim 24 or 25 is supplied, then a continuous hot-dip pre-coating is performed with an aluminum or aluminum-based alloy,
- a thermal pretreatment of the precoated sheet is performed at a temperature θ1 comprised between 620 and 680°C for a holding time t1 comprised between 6 and 15 hours, such that the pre-coating no longer contains free aluminum of phase τ5 of type Fe₃Si₂Al₁₂, and τ6 of type Fe₂Si₂Al₉, and such that an austenitic transformation does not occur in the steel substrate, the pretreatment being done in a furnace under hydrogen and nitrogen atmosphere.

28. A fabrication method for a press hardened part according to any one of claims 20 to 23, comprising the successive steps of:
- supplying a sheet fabricated by a method according to any one of claims 24 to 27, then
- cutting the sheet to obtain a blank, then
- optionally deforming the blank by cold stamping, then
- heating the blank to a temperature between 810 and 950°C to obtain a fully austenitic structure in the steel, then
- transferring the blank inside a press, then
- hot stamping the blank to obtain a part, then
- holding the part inside the press to obtain a hardening by martensitic transformation of the austenitic structure.

29. Use of a press hardened part according to any one of claims 20 or 23, or produced by the method of claim 28, for fabricating structural or reinforcing part for automotive vehicles.
